# EUROPÄISCHE PATENTSCHRIFT

(11) **EP 1 725 347 B1**
(45) Veröffentlichungstag und Bekanntmachung des Hinweises auf die Patenterteilung: **26.12.2012**
(21) Anmeldenummer: 06723198.5
(22) Anmeldetag: 03.03.2006
(51) Int. Cl.: B21B 1/46, B22D 11/00, C22C 38/00, C21D 8/02

(54) **VERFAHREN ZUR HERSTELLUNG EINES LEICHTBAUSTAHLS MIT EINEM HOHE MANGAN-GEHALT**
PROCESS FOR PRODUCING A LIGHTWEIGHT STRUCTURAL STEEL WITH A HIGH MANGANESE CONTENT
PROCEDE DE PRODUCTION D'UN ACIER POUR CONSTRUCTION LEGERE A HAUTE TENEUR EN MANGANESE

(30) Priorität: 05.03.2005 DE 102005010243
(43) Veröffentlichungstag der Anmeldung: 29.11.2006
(73) Patentinhaber: SMS Siemag AG, 40237 Düsseldorf (DE)
(72) Erfinder: KEMPKEN, Jens, 41564 Kaarst (DE); REIFFERSCHEID, Markus, 41352 Korschenbroich (DE); GIRGENSOHN, Albrecht, 40597 Düsseldorf (DE)
(74) Vertreter: Klüppel, Walter
(86) Internationale Anmeldenummer: PCT/EP2006/001954
(87) Internationale Veröffentlichungsnummer: WO 2006/094718

(56) Entgegenhaltungen:
- EP-A- 0 368 048
- EP-A- 0 885 974
- EP-A- 0 947 590
- WO-A-02/46480
- DE-A1- 4 234 733
- W.ROHDE: "Compact Strip Production (CSP): the approach for economical production of hot wide strip" CAHIERS D'INFORMATIONS TECHNIQUES DE LA REVUE DE METALLURGIE//REVUE DE METALLURGIE, Bd. 91, Nr. 4, 1. April 1994 (1994-04-01), Seiten 529-540, XP000449405 Paris, France
- GRÄSSEL O; ET AL: "Phase transformations and mechanical properties of Fe-Mn-Si-Al TRIP steels" JOURNAL DE PHYSIQUE IV, EDITIONS DE PHYSIQUE, Bd. 7, Nr. C05, November 1997 (1997-11), Seiten 383-388, XP002081702 LES ULIS CEDEX, FRANCE

## Beschreibung

Die Erfindung betrifft ein Verfahren zur Herstellung eines Warmbandes aus einem gut kaltumformbaren, hochfesten, austenitischen Leichtbaustahl mit erhöhten Gehalten an Mangan (Mn), Aluminium (Al) und Silizium (Si) mit TWIP-Eigenschaften (Twinning Induced Plasticity), wobei der Stahl zunächst auf einer Stranggießanlage zu einem Endlosstrang vergossen, in Brammen unterteilt und dann auf die Enddicke gewalzt wird.

Austenitische Leichtbaustähle mit TWIP-Eigenschaften zur Verwendung für beispielsweise Karosserieblechteile, versteifende Karosserieelemente sowie Cryogen-Behälter und Rohrleitungen besitzen beispielsweise entsprechend der EP 0 889 144 B1 eine chemische Zusammensetzung von 10 bis 30 % Mn, 1 bis 6 % Si, 1 bis 8 % Al (mit Si + Al ≤ 12 %), Rest Fe.

In der DE 199 00 199 A1 wird ein hochfester Leichbaustahl mit 7 bis 30 % Mn, 1 bis 10% Al, 0,7 bis 4% Si, ≤ 10% Cr, ≤ 10% Ni, ≤ 3% Cu und ≤ 0,5% C sowie optional mit den weiteren Legierungselementen N, Va, Nb, Ti, P beschrieben, der neben guten mechanischen Eigenschaften auch gute Korrosions- und Spannungsrisskorrosionsbeständigkeit besitzt. Dieser Stahl soll im Stranggießverfahren vergossen und warmgewalzt oder durch Dünnbandgießen endabmessungsnah vergossen werden.

Die Herstellung von hochmanganhaltigen Stählen durch Strangguss wird nach dem Stand der Technik aus verschiedenen Gründen als schwierig bzw. unmöglich angesehen. Die genannten Gründe sind: geringe Festigkeit der Strangschale bei der Erstarrung wegen starker Mikroseigerung von Mn (Durchbruchgefahr bei Mn > 15 %), hohe Festigkeit bei niedrigeren Temperaturen (Anlagenüberlastung, Rissprobleme), Reaktionen des Aluminium im Stahl mit dem Gießpulver (Einschränkung der Funktion), Makroseigerungen, Wasserstoff- und/oder Sauerstoffaufnahme durch die Spritzwasserkühlung, vermehrtes Auftreten von nichtmetallischen Einschlüssen, Abreicherung der Legierungselemente im Randbereich sowie Oxidation der Korngrenzen bei der Wiedererwärmung von Brammen im Stoßofen.

In einer Veröffentlichung von Spitzer et al.: "Innovative Stahlprodukte - Herausforderung für die Prozessentwicklung"; Konferenz-Einzelbericht: Barbara 2001, S. 71 - 84 wird hierzu ausgesagt, dass Stähle mit steigendem Mangangehalt zunehmend schwieriger zu vergießen sind. Sie weisen zum einen bei hohen Temperaturen nach der Erstarrung eine geringe Festigkeit auf, da sich Mangan bei hohen Gehalten in der Restschmelze stark anreichert und in den interdendritischen Bereichen den Schmelzpunkt absenkt. Hierdurch steigt die Neigung zu Kleberdurchbrüchen, die bei Mn-Gehalten von 15 % und mehr nach heutiger Einschätzung ein Stranggießverfahren unmöglich machen. Die Stähle weisen andererseits bei niedrigeren Temperaturen eine hohe Festigkeit auf, so dass beim Biegen des Stranges Anlagenüberlastungen auftreten und mit Rissbildung gerechnet werden muss. Des Weiteren erfolgen bei Aluminiumgehalten von mehreren Prozenten, wie sie bei diesen Stählen u. a. zur Absenkung der Dichte eingestellt werden, Reaktionen mit dem Gießpulver, die dessen Funktion gravierend beeinträchtigen.

In einer anderen Veröffentlichung von Gigacher et al.: "Eigenschaften hochmanganhaltiger Stähle unter stranggießähnlichen Bedingungen"; BHM 149 (2004), Heft 3, S. 112 - 117 wird hierzu zusammenfassend festgestellt, dass das Vergießen der vorgestellten Legierungskonzepte zur Erzeugung von TWIP-Stählen für Verfahren mit Gießpulver nicht vorteilhaft ist.

Das vorherrschende Problem beim Gießen von Stählen mit einem hohen Al-Gehalt (> 1 %) ist die Reaktion des Al aus dem Stahl mit den oxidischen Bestandteilen des Gießpulvers. Durch die Reduktion des SiO₂ in der Schlacke durch das Al aus dem Stahl entsteht Al₂O₃, das von der Schlacke aufgenommen wird, wodurch die Basizität (Verhältnis CaO/SiO₂) der Schlacke zunimmt. Die Folge ist, dass sich Viskosität und Schmierverhältnisse in der Kokille sehr stark verändern.

Auf Grund dieser Schwierigkeiten wurden in der Vergangenheit verschiedene Verfahrenswege zur Herstellung von TWIP-Stählen beschritten:

Aus der WO 02/101109 A1 ist ein Verfahren bekannt, nach dem durch Erhöhung des möglichen Kohlenstoffgehalts (C ≤ 1 %) und durch Zugabe weiterer Elemente, hier besonders B, auch Ni, Cu, N, Nb, Ti, V, P, eine deutliche Verminderung der Streckgrenze und damit eine Verbesserung der Verformbarkeit beim Warm- und Kaltwalzen erreicht wird. Für die Herstellung dieses Stahls wird ein Vormaterial (Bramme, Dünnbramme oder Band) erwärmt und unter Beachtung bestimmter Temperaturgrenzen warmgewalzt und gehaspelt.

In der EP 1 341 937 B1 wird ein Verfahren beschrieben, bei dem ein 12 bis 30 % Mn enthaltender Stahl mit einer Zwei-Rollen-Gießmaschine zu einem dünnen Vorband mit einer Dicke von weniger als 1 mm bis 6 mm vergossen, das vertikal aus dem Gießspalt austretende Vorband durch auf seine Oberfläche aufgebrachte Kühlmittel gekühlt und dann in einem einzigen Warmwalzstich auf die Enddicke gewalzt wird. Die Gesamtzeitspanne zwischen Austritt aus dem Gießspalt und Eintritt in das Walzgerüst beträgt etwa 8 Sekunden.

Aus der EP 1 067 203 B1 ist ein Verfahren zur Herstellung von Bändern aus einer Fe-C-Mn Legierung bekannt, bei dem zunächst ein dünnes Stahlband mit einer Dicke zwischen 1,5 bis 10 mm mit der Zusammensetzung: 6 bis 30 % Mn, 0,001 bis 1,6 % C, ≤ 2,5 % Si, ≤ 6 % Al, ≤ 10 % Cr sowie weiteren Elementen auf einer Zwei-Rollen-Gießmaschine erzeugt und dieses dann mit einem Reduktionsgrad zwischen 10 und 60 % in einem oder mehreren Schritten warmgewalzt wird.

Ausgehend von diesem Stand der Technik ist es Aufgabe der Erfindung, ein möglichst einfach zu realisierendes Verfahren und eine Anlage anzugeben, mit der hochmanganhaltige Stähle mit einer vorgegebenen chemischen Zusammensetzung durch Stranggießen hergestellt werden können.

Die gestellte Aufgabe wird verfahrensmäßig mit den kennzeichnenden Merkmalen des Anspruchs 1 dadurch gelöst, dass durch hintereinander angeordnete Verfahrensschritte ein Leichtbaustahl mit der vorgegebenen chemischen Zusammensetzung von 15 bis 27 % Mn, 1 bis 6 % Al, 1 bis 6 % Si, ≤ 0,8 % C, Rest Fe und Begleitelemente
● auf einer Dünnbrammengießmaschine (d ≤ 120 mm) unter Verwendung von geeigneten Gießpulvern, die sehr schnell ein Gleichgewicht erreichen und anschließend ihr Schmierverhalten nicht mehr verändern, vergossen und in Brammen unterteilt wird,
   - direkt anschließend an die Erstarrung und Abtrennung einer Bramme in einem Zwischenofen im Durchlauf ein Temperaturausgleich stattfindet und dann
   - die Bramme ohne zwischenzeitliche Abkühlung direkt warmgewalzt wird.

Eine Anlage zur Durchführung des Verfahrens ist in Fig. 1 gezeigt.

Bei der Herstellung von Dünnbrammen auf beispielsweise CSP-Gießmaschinen (CSP = Compact Strip Production) wird der Strang senkrecht ausgefördert, im Anschluss an die Erstarrung in die Horizontale gebogen und anschließend in Brammen unterteilt. Deshalb können hier keine Probleme mit Innenrissen auftreten. Die Herstellung von hochfesten austenitischen Stählen ist ohne Anlagenüberlastung möglich und inzwischen Stand der Technik.

Mikroseigerungen, die direkt nach der Erstarrung noch im Strang vorhanden sind, verschwinden wieder beim Durchlauf durch den Zwischenofen, beispielsweise durch einen Rollenherdofen, noch vor der nachfolgenden Walzumformung zu einem großen Teil durch Diffusion. Die Makroseigerungen in der Brammenmitte werden dabei ähnlich wie bei austenitischen Edelstählen bei der starken Umformung im Warmwalzwerk ausreichend ausgeglichen.

Mit Vorteil wird bei der erfindungsgemäßen Verwendung des Rollenherdofens einer CSP-Anlage wegen der kurzen Durchlaufzeiten eine stärkere Abreicherung der Legierungselemente bzw. die Oxidation der Korngrenzen vermieden, was beispielsweise bei den längeren Aufheizphasen im Stoßofen einer konventionellen Warmbreitbandstraße nach dem Stand der Technik zu Schwierigkeiten führen kann.

Um die Technik des Vergießens von TWIP- Leichtbaustählen mit hohem Mn - und Al-Gehalt auf einer Dünnbrammengießmaschine erfindungsgemäß nutzen zu können, ist die Verwendung eines geeigneten Gießpulvers erforderlich. Ein solches geeignetes Gießpulver weist entsprechend der Erfindung die Eigenschaft auf, sehr schnell ein Gleichgewicht zu erreichen und danach sein Schmierverhalten nicht mehr zu verändern.

Um die Reaktionsgeschwindigkeit der SiO₂-Reduktion durch das Al des Stahls zu verkleinern, enthält das Gießpulver entsprechend der Erfindung einen erhöhten Anteil an Al₂O₃ von >10 %. Um im Gleichgewichtszustand mehr SiO₂ zur Verfügung zu haben, ist alternativ oder zusätzlich der SiO₂-Anteil des Gießpulvers erhöht, wobei diese Erhöhung bis zu einer Basizität (Verhältnis CaO/SiO₂) von 0,5 - 0,7 durchgeführt wird.

Da MnO₂ vom Al des Stahls leichter reduziert wird als SiO₂ und dadurch das SiO₂ vor dieser Reduktion (vor Abbrand) geschützt wird, ist als weitere Maßnahme der Erfindung ein Zusatz von MnO₂ zum Gießpulver möglich.

Auch ein teilweiser Ersatz des SiO₂ durch TiO₂, das wie SiO₂ glasbildend wirkt, aber vom Al des Stahls nicht angegriffen (reduziert) wird, kann dem Gießpulver erfindungsgemäß zugemischt sein.

Schließlich besteht noch die Möglichkeit, die Viskosität des Gießpulvers in der Kokille zu erniedrigen. Hierdurch wird der Gießpulver-Verbrauch erhöht und mehr gebildetes Al₂O₃ abgeführt, so dass sich ein Gleichgewicht mit niedrigeren Al₂O₃-Gehalten einstellt. Erreicht wird diese Viskositätserniedrigung durch Zugabe von B₂O₃ (Borat), Na₂O und/oder LiO₂ zum Gießpulver.

Nachfolgend wird das in einer schematischen Zeichnungsfigur dargestellte Verfahrensschema einer erfindungsgemäßen Anlage zur Herstellung eines Warmbandes näher erläutert.

Im Prinzip handelt es sich bei der verwendeten Anlage um eine bekannte CSP-Anlage, bei der erfindungsgemäß die Abstände zwischen den einzelnen Anlagenteilen soweit verändert wurden, dass das Verfahren der Erfindung mit den Forderungen, direkt anschließend an die Erstarrung in einem Zwischenofen im Durchlauf einen Temperaturausgleich herbeizuführen und dann die Bramme ohne zwischenzeitliche Abkühlung direkt warmzuwalzen, durchführbar ist.

Die in der Zeichnungsfigur dargestellte Anlage besteht demnach aus einer Dünnbrammengießmaschine 1 und einem nachgeordneten Zwischenofen 4, in den die vom Endlosstrang 2 nach seiner Erstarrung abgeteilte Bramme 3 eingeführt wird. Diesem Zwischenofen 4 wiederum ist ein Walzwerk 5 nachgeordnet, in dem die Bramme 3 nach erfolgtem Temperaturausgleich im Zwischenofen 4 direkt, d. h. ohne Zwischenkühlung zum Warmband 6 ausgewalzt wird.

## Patentansprüche

1. Verfahren zur Herstellung eines Warmbandes (6) aus einem gut kaltumformbaren, hochfesten, austenitischen Leichtbaustahl mit erhöhten Gehalten an Mangan (Mn), Aluminium (Al) und Silizium (Si) mit TWIP-Eigenschaften (Twinning Induced Plasticity), wobei der Leichtbaustahl zunächst auf einer Stranggießanlage (1) zu einem Endlosstrang (2) vergossen, in Brammen (3) unterteilt und dann auf die Enddicke gewalzt wird,
**dadurch gekennzeichnet,**
**dass** durch hintereinander angeordnete Verfahrensschritte ein Leichtbaustahl mit der vorgegebenen chemischen Zusammensetzung von 15 bis 27 % Mn, 1 bis 6 % Al, 1 bis 6 % Si, ≤ 0,8 % C, Rest Fe und Verunreinigungen
• auf einer Dünnbrammengießmaschine (1) (d ≤ 120 mm) unter Verwendung von Gießpulvern mit einem erhöhten Al₂, O₃-Gehalt von >10% und einem erhöhten SiO₂-Gehalt mit einer Basizität (Verhältnis CaO/SiO₃) zwischen 0,5 bis 0,7 vergossen und in Brammen (3) unterteilt wird, wobei den Gießpulvern geeignete mineralische Stoffe zugesetzt werden, die zu einer Verringerung der Reaktionsgeschwindigkeit der SiO₂-Reduktion durch das Al des Stahls und/oder zur Verringerung entstandener Al₂O₃-Gehalte durch eine Erniedrigung der Viskosität in der Kokille führen,
• direkt anschließend an die Erstarrung des Endlosstrangs (2) und Abtrennung einer Bramme (3) in einem Zwischenofen (4) im Durchlauf ein Temperaturausgleich stattfindet und dann
• die Bramme (3) ohne zwischenzeitliche Abkühlung direkt warmgewalzt wird.

2. Verfahren nach Anspruch 1,
**dadurch gekennzeichnet,**
**dass** das Gießpulver MnO₂ und/oder TiO₂ enthält.

3. Verfahren nach Anspruch 1 oder 2,
**dadurch gekennzeichnet,**
**dass** zur Erniedrigung der Viskosität des Gießpulvers in der Kokille das Gießpulver Anteile an B₂O₃ (Borat), Na₂O und/oder LiO₂ enthält.

4. Verfahren nach einem oder mehreren der Ansprüche 1 bis 3,
**dadurch gekennzeichnet,**
**dass** der Zwischenofen (4) ein Rollenherdofen ist.

## Claims

1. Method of producing a hot strip (6) from a high-strength austenitic light constructional steel, which is readily deformable in cold state, with increased contents of manganese (Mn), Aluminium (Al) and silicon (Si) with TWIP (Twinning Induced Plasticity) characteristics, wherein the light constructional steel is initially cast on a continuous casting plant (1) to form an endless strip (2), subdivided into slabs (3) and then rolled to the final thickness, **characterised in that** through successively ordered method steps a light constructional steel with the preset chemical composition of 15 to 27% Mn, 1 to 6% Al, 1 to 6% Si, ≤ 0.8% C and the rest Fe and impurities
- is cast on a thin slab casting machine (1) (d ≤ 120 mm) with the use of casting powder with an increased Al₂O₃ content of > 10% and an increased SiO₂ content with a basicity (ratio of CaO to SiO₃) between 0.5 to 0.7 and subdivided into slabs (3), wherein suitable mineral substances are added to the casting powder, which substances lead to a reduction in the reaction speed of the SiO₂ reduction by the Al of the steel and/or to reduction of Al₂O₃ contents, which have arisen, due to lowering of the viscosity in the mould,
- a temperature equalisation is carried out in transit in an intermediate furnace (4) directly subsequently to hardening of the endless strip (2) and separation of a slab (3) and then
- the slab (3) is directly hot-rolled without cooling intermediately in terms of time.

2. Method according to claim 1, **characterised in that** the casting powder contains MnO₂ and/or TiO₂.

3. Method according to claim 1 or 2, **characterised in that** the casting power contains proportions of B₂O₃ (Borate), Na₂O and/or LiO₂ for lowering the viscosity of the casting powder in the mould.

4. Method according to one or more of claims 1 to 3, **characterised in that** the intermediate furnace (4) is a roller hearth furnace.

## Revendications

1. Procédé pour la fabrication d'un feuillard à chaud (6) en acier austénitique à haute résistance, aisé à déformer à froid et destiné à la construction légère avec des teneurs élevées de manganèse (Mn), aluminium (Al) et silicium (Si) avec des propriétés dites "TWIP (Twinning Induced Plasticity), dans lequel l'acier pour construction légère est tout d'abord coulé dans une installation d'extrusion continue (1) pour donner une barre sans fin (2), subdivisé en brames (3) et ensuite laminé à l'épaisseur finale,
**caractérisé en ce que**
au moyen d'étapes de procédé organisées les unes derrière les autres, un acier pour construction légère présentant la composition chimique prédéterminée de 15 à 27 % Mn, 1 à 6 % Al, 1 à 6 % Si, ≤ 0,8 % C, le reste étant du fer et des impuretés
- est coulé dans une machine de coulée de brames minces (1) (d ≤ 120 mm) en utilisant des poudres de coulée avec une teneur accrue en Al₂O₃ > 10 %, et une teneur accrue en SiO₂ avec une basicité (rapport CaO/SiO₃) entre 0,5 et 0,8, et subdivisé en brames (3), de manière que l'on ajoute aux poudres de coulée des produits minéraux appropriés qui mènent à une diminution de la vitesse de réaction de la réduction de SiO₂ par le Al de l'acier et/ou une réduction des teneurs de Al₂O₃ apparu par une réduction de la viscosité dans la coquille,
- directement à la suite du figeage de la barre sans fin (2) et séparation d'une brame (3), une égalisation de température se produit dans un four intermédiaire (4) en passage continu, et ensuite
- la brame (3) est directement laminée à chaud sans refroidissement intermédiaire.

2. Procédé selon la revendication 1,
**caractérisé en ce que** la poudre de coulée contient MnO₂ et/ou TiO₂.

3. Procédé selon la revendication 1 ou 2,
**caractérisé en ce que** pour réduire la viscosité de la poudre de coulée dans la coquille, la poudre de coulée contient des parts de B₂O₃ (borate), Na₂O et/ou NiO₂.

4. Procédé selon l'une ou plusieurs des revendications 1 à 3,
**caractérisé en ce que** le four intermédiaire (4) est un four à foyer sur rouleaux.
